# EUROPÄISCHE PATENTSCHRIFT

(11) **EP 0 946 777 B1**
(45) Veröffentlichungstag und Bekanntmachung des Hinweises auf die Patenterteilung: **11.07.2001**
(21) Anmeldenummer: 97942907.3
(22) Anmeldetag: 03.09.1997
(51) Int. Cl.: C23C 2/28

(54) **VERFAHREN ZUM WÄRMEBEHANDELN VON ZnAl-SCHMELZTAUCHBESCHICHTETEM FEINBLECH**
METHOD OF HEAT-TREATING THIN SHEET COATED WITH ZnAl BY HOT DIP GALVANIZATION
PROCEDE DE TRAITEMENT THERMIQUE DE TOLE FINE RECOUVERTE DE ZnAl PAR GALVANISATION A CHAUD

(30) Priorität: 09.11.1996 DE 19646362
(43) Veröffentlichungstag der Anmeldung: 06.10.1999
(73) Patentinhaber: Thyssen Krupp Stahl AG, 40211 Düsseldorf (DE)
(72) Erfinder: HEILER, Hans-Joachim, D-47447 Moers (DE); WARNECKE, Wilhelm, D-46499 Hamminkeln (DE); DÜRR, Wilhelm, D-46537 Dinslaken (DE); HÖBELHEINRICH, Günther, D-57368 Lennstadt (DE)
(74) Vertreter: Cohausz & Florack
(86) Internationale Anmeldenummer: EP9704787
(87) Internationale Veröffentlichungsnummer: WO9821378

(56) Entgegenhaltungen:
- EP-A- 0 710 732
- WO-A-89/09844
- DE-A- 2 941 850
- PATENT ABSTRACTS OF JAPAN vol. 8, no. 218 (C-245), 4.Oktober 1984 & JP 59 104462 A (NITSUSHIN SEIKOU), 16.Juni 1984,
- PATENT ABSTRACTS OF JAPAN vol. 8, no. 273 (C-256), 13.Dezember 1984 & JP 59 145770 A (NITSUSHIN SEIKOU), 21.August 1984,

## Beschreibung

Die Erfindung betrifft ein Verfahren zum Wärmebehandeln von mit einer Aluminium enthaltenden Zinklegierung schmelztauchbeschichtetem Feinblech.

Das Schmelztauchbeschichten von Feinblech mit Zink und/oder Aluminium bzw. mit deren Legierungen im kontinuierlichen Durchlaufverfahren erfolgt üblicherweise derart, daß das Band durch ein Bad des geschmolzenen Beschichtungsmaterials hindurchgeführt wird. Dabei werden die Oberflächen des Bandes mit dem Beschichtungsmaterial benetzt. Nach dem Verlassen des beschichteten Bandes aus dem Schmelztauchbad wird überschüssiges geschmolzenes Beschichtungsmaterial von der Bandoberfläche abgeblasen. Dabei kühlt das geschmolzene Beschichtungsmaterial ab und erstarrt. Das noch warme beschichtete Band kann dann anschließend entweder auf Raumtemperatur abgekühlt oder einer weiteren Behandlung unterworfen werden. Beispielsweise wird feuerverzinktes Band einer Überalterungsbehandlung unterworfen. Dazu wird das Band im Bereich um 350 °C etwa 3 min lang geglüht, um seine Tiefziehbarkeit zu verbessern (Stahl und Eisen 102 (1982) Nr. 24, Seite 1236).

Aus der WO-A-89/09844 ist ein Verfahren zur Wärmebehandlung eines heißtauchüberzogenen Stahlblechs bekannt, bei dem eine anschließende Lackierung vorgesehen ist. Die gemäß diesem Stand der Technik zur Beschichtung verwendete Legierung kann neben Zink 0,3 bis 3,5 Gew.-% Aluminium enthalten. Im Zuge der gemäß dem bekannten Verfahren durchgeführten Wärmebehandlung wird die derart zusammengesetzte Beschichtung des Stahlblechs auf Temperaturen oberhalb des Schmelzpunktes der Beschichtung erwärmt. Dabei werden Temperaturen zwischen 420 und 560 °C für einen Überzug aus 0,5 % Al, 0,005 % Pb, 0,01 % Si und als Rest Zink erreicht. Durch diese Vorgehensweise wird die Glätte der Oberfläche des Überzuges verbessert.

Zur Verbesserung der Oberflächenqualität einer auf verzinktes oder aluminiertes Feinblech aufgebrachten Email- oder Lackschicht ist auch schon eine Erwärmung des beschichteten Bandes auf eine Temperatur über 300 °C bis unterhalb der Temperatur der Legierungsbildung für weniger als 5 min vorgeschlagen worden (EP 0 710 732 A1). Dadurch sollen Mikroporen in der Lack- oder Emailschicht vermieden werden.

Bei der erfindungsgemäß verwendeten ZnAl-Schmelze handelt es sich um eine ZnAl-Legierung, die neben Zink als Hauptbestandteil noch 3,5 - 15 % Al sowie Spuren von seltenen Erden enthält. Darüber hinaus können noch Spuren von Magnesium, Mangan, Kupfer oder Silizium enthalten sein.

Die Zusammensetzung der ZnAl-Schmelze bedingt ein Erstarrungsverhalten, das an der Überzugsfläche zu "eingefallenen" Korngrenzen ("grain boundary dents") führt Diese Ausbildung der Korngrenzen führt zu einer Beeinträchtigung des Oberflächenaussehens. Dadurch wird die Anwendung des Werkstoffes für Einsatzzwecke mit hohen Ansprüchen an die Oberflächenqualität eingeschränkt. Solche Einsatzgebiete ergeben sich bei Hausgeräten und in der Automobilkarosserie, die nach dem Umformen und Fügen mit einer anspruchsvollen Lackierung versehen werden.

Der vorliegenden Erfindung liegt nun die Aufgabe zugrunde, die Oberflächenausbildung des ZnAl-Überzuges so zu verbessern, daß nach der Kaltumformung in Verbindung mit einer Lackierung oder anderen Beschichtungsverfahren (Chromatierung, Phosphatierung, Schutzlackversiegelung) eine qualitativ hochwertige Oberfläche vorliegt.

Diese Aufgabe wird erfindungsgemäß durch ein Verfahren zur Wärmebehandlung von mit einer 3,5 bis 15 Masse-% Aluminium enthaltenden Zinkbasislegierung schmelztauchbeschichtetem Feinblech gelöst, das unmittelbar nach dem Erstarren der im Schmelztauchbad auf seine Oberflächen aufgebrachten Beschichtung auf eine 20 bis 100 °C über der Liquidustemperatur des Beschichtungsmaterials liegende Temperatur 2 bis 10 s lang erwärmt und danach auf Raumtemperatur abgekühlt wird.

Am fertigen Feinblech mit dem erfindungsgemäß wärmebehandelten Überzug wird außerdem eine merkliche Verbesserung des Oberflächenaussehens infolge einer Verringerung der Korngrenzentiefe festgestellt, die bei ZnAl-Überzügen ohne Anwendung des erfindungsgemäßen Nacherwärmens deutlich ausgeprägt ist. Die sonst auftretende Blumenstruktur wird makroskopisch verwischt und ist nach einer Emaillierung oder Lackierung nicht mehr erkennbar.

Mit dieser makroskopisch erkennbaren Veränderung geht auch eine mikroskopische Veränderung im Gefüge des ZnAl-Überzuges einher. Im Ausgangszustand besteht der typische Zn + 5 % Al-Überzug aus dem γ-Mischkristall und einem Eutektikum aus η- + β-Phase.

Nach der erfindungsgemäßen Glühbehandlung tritt eine signifikante Änderung ein. Die ursprünglich groben η - Mischkristalle liegen nun fein verteilt und sehr zahlreich vor. Die an der ZnAl-Oberfläche vorliegenden Körner bilden sich durch die Wärmebehandlung neu und in signifikant kleinerer Korngröße aus.

Gemäß einer bevorzugten Ausgestaltung des erfindungsgemäßen Verfahrens wird daher die Anwendung für Feinbleche vorgeschlagen, die mit einem Überzug aus einer 4,5 bis 5,5 % Al enthaltenden Zinkbasislegierung beschichtet sind.

Eine bevorzugte Erwärmung erfolgt erfindungsgemäß auf elektroinduktivem Weg. Auf diese Weise lassen sich Temperatur und Zeitdauer der Erwärmung sehr fein regulieren.

Eine weitere Aufgabe der Erfindung ist, die Umformbarkeit von mit einer aluminiumhaltigen Zinkbasislegierung schmelztauchbeschichtetem Feinblech so zu verbessern, daß die Bildung von Rissen beim Umformvorgang vermieden wird. Bekanntlich neigen schmelztauchbeschichtete Feinbleche zur Rißbildung. Dieses Problem konnte bislang nicht zufriedenstellend gelöst werden.

Durch die erfindungsgemäße Wärmebehandlung wird das geschilderte Problem gelöst. Derart nachträglich wärmebehandelte schmelztauchbeschichtete Feinbleche zeigten nach einer Umformung erheblich weniger und nur kleinere Risse.

Die nach den erfindungsgemäßen Verfahren wärmebehandelten schmelztauchbeschichteten Feinbleche eignen sich vor allem für Einsatzzwecke mit hohen Ansprüchen an die Oberflächenqualität. Dies ist insbesondere bei Hausgeräten und Automobilkarosserieteilen der Fall, die nach dem Umformen und Fügen mit einer anspruchsvollen Lackierung, Chromatierung, Phosphatierung, Schutzlackversiegelung, Emaillierung oder dergleichen Oberflächenbeschichtung versehen werden.

### Beispiel

Ein Band aus kaltgewalztem Feinblech aus einem vakuumentkohltem (ULC) Stahl der Abmessung 0,8 x 1.000 mm durchläuft mit einer Geschwindigkeit von 80 bis 100 m/min eine Feuerverzinkungsanlage, nachdem es am einlaufseitigen Abwickler an den Vorlaufring geschweißt und in die Verzinkungsanlage eingeführt wurde. Das Band wird zunächst einem Reinigungsprozeß unterzogen. Dies geschieht entweder in einem Abbrennofen mit direkter Beheizung der Bandoberfläche und nicht oxidierender Fahrweise. Am Ende dieser Behandlung beträgt die Bandtemperatur rund 650 °C. Alternativ kann auch eine chemische Vorbehandlung des Bandes, z. B. alkalische Reinigung, vorgenommen werden.

Anschließend durchläuft das Band einen Ofenbereich, in dem es bei Temperaturen von rund 750 °C rekristallisiert wird, um die Kaltumformbarkeit zu verbessern. Gleichzeitig werden in diesem auch als Reduktionsofen bezeichneten Ofenbereich aufgrund der Ofenatmosphäre, die z. B. rund 65 % Wasserstoff, Rest Stickstoff enthält, an der Bandoberfläche vorhandene Eisenoxide reduziert. So wird eine gute Benetzung durch die Metallschmelze vorbereitet. Vor dem Eintauchen des Bandes in Metallschmelze wird die Bandtemperatur in einen Bereich von 500 bis 580 °C abgesenkt.

Das Band wird durch einen sogenannten Rüssel unter Luftabschluß in das Schmelztauchbeschichtungsbad geführt. Der Rüssel ist zur Erwärmung des Bandes innen mit Heizkörpern versehen. Dadurch werden im Rüssel Temperaturen von rund 800 °C erreicht.

Die Temperatur der rd. 5 Masse-% Al enthaltenden Zinkschmelze beträgt im Mittel 430 °C. Zur Einstellung des Auflagengewichtes von z. B. 140 g/m² und zum Abstreifen der überflüssigen Metallschmelze wird ein Düsendruck von rund 0,3 bar eingestellt. Als Abblasmedium kann Luft oder Stickstoff verwendet werden. Bei dem Abblasen erstarrt das zuvor schmelzflüssige Beschichtungsmaterial.

Im noch warmen Zustand wird das schmelztauchbeschichtete Band der erfindungsgemäßen Wärmebehandlung im Durchlauf unterworfen. Dazu folgt eine kurzzeitige Erwärmung in der Größenordnung von 2 bis 10 s auf Temperaturen, die im Bereich von über 20 °C bis 100 °C oberhalb der LiquidusTemperatur des Beschichtungsmaterials liegt. Die Dauer der Erwärmung wird dabei so geregelt, daß es allenfalls partiell zum Wiederaufschmelzen des Beschichtungsmaterials auf dem Feinblech kommt. Die Glühung kann unter atmosphärischen Bedingungen erfolgen.

Abschließend erfolgt die übliche Dressierbehandlung, naß oder trocken, mit Dressiergraden von 0,3 bis 1,5 %.

Fig. 1 und 2 zeigen Schliffbilder in der Vergrößerung 500 : 1.

Die Rissbildung im Biegeschulterbereich des tiefgezogenen Napfes aus Material, welches nicht der erfindungsgemäßen Nacherwärmung unterworfen wurde, zeigt in Fig. 1 einen durch Pfeil gekennzeichneten großen tiefreichenden Riß. Demgegenüber sind am Schliffbild in Fig. 2 einer tiefgezogenen Napfprobe aus einem erfindungsgemäß nacherwärmten Material nach einer Tiefziehverformung nur kleinere unbedeutende Rißchen zu erkennen.

## Patentansprüche

1. Verfahren zum Wärmebehandeln von mit einer 3,5 bis 15 Masse-% Al enthaltenden Zinkbasislegierung schmelztauchbeschichtetem Feinblech, das unmittelbar nach dem Erstarren der im Schmelztauchbad auf seine Oberflächen aufgebrachten Beschichtung auf eine 20 bis 100 °C über der Liquidustemperatur des Beschichtungsmaterials liegende Temperatur 2 bis 10 s lang erwärmt und danach auf Raumtemperatur abgekühlt wird.

2. Verfahren nach Anspruch 1, bei dem ein mit einer Legierung aus 4,5 bis 5,5 Masse-% Al, Rest Zn, beschichtetes Feinblech erwärmt wird.

3. Verfahren nach Anspruch 1 oder 2, bei dem das Feinblech auf elektroinduktivem Weg erwärmt wird.

## Claims

1. A process for the heat treatment of thin sheet metal coated by hot dip galvanisation with a zinc base alloy containing 3.5 to 15% by weight Al which, immediately after the solidification of the coating applied to its surfaces in the hot dip bath, is heated for 2 to 10 sec to a temperature 20 to 100°C above the liquidus temperature of the coating material and then cooled to room temperature.

2. A process according to claim 1, wherein a thin sheet is heated which is coated with an alloy consisting of 4.5 to 5.5% by weight Al, residue Zn.

3. A process according to claims 1 or 2, wherein the thin sheet is heated electro-inductively.

## Revendications

1. Procédé de traitement à chaud d'une tôle mince revêtue par immersion dans un bain fondu d'un alliage à base de zinc contenant 3,5 à 15% en masse de Al, qui est chauffée directement après la solidification du revêtement appliqué dans le bain d'immersion d'alliage fondu sur ses surfaces à une température de 20 à 100°C au-dessus de la température de liquidus du matériau de revêtement pendant 2 à 10 secondes et est ensuite refroidie à température ambiante.

2. Procédé selon la revendication 1, dans lequel une tôle mince revêtue d'un alliage de 4,5 à 5,5% en masse de A1, le restant étant du Zn, est chauffée.

3. Procédé selon la revendication 1 ou 2, dans lequel la tôle mince est chauffée par voie électroinductrice.
